# FASCICULE DE BREVET EUROPEEN

(11) **EP 0 038 275 B1**
(45) Date de publication et mention de la délivrance du brevet: **17.07.1985**
(21) Numéro de dépôt: 81420055.6
(22) Date de dépôt: 14.04.1981
(51) Int. Cl.: B22D 11/00, B22D 11/10, B22D 11/12, B22D 27/02

(54) **Dispositif de coulée continue d'ébauches de tubes métalliques**
Vorrichtung zum Stranggiessen von Rohrluppen
Means for the continuous casting of hollow blanks

(30) Priorité: 15.04.1980 FR 8008402
(43) Date de publication de la demande: 21.10.1981
(73) Titulaire: CREUSOT/LOIRE-VALLOUREC (Société en nom collectif), F-75116 Paris (FR)
(72) Inventeur: Mola, Michel, F-75007 Paris (FR)
(74) Mandataire: de Passemar, Bernard

## Description

Le dispositif qui fait l'objet de l'invention concerne la fabrication par coulée continue d'ébauches de tubes. Il concerne de la façon la plus générale les ébauches de tubes métalliques de tous types, mais s'applique plus particulièrement à la fabrication d'ébauches de tubes en acier de nuances très diverses.

Le dispositif s'applique le plus souvent à la réalisation d'ébauches de section circulaire.

Le brevet français n° 2 414 969 décrit un procédé qui permet d'obtenir, par coulée continue, des ébauches métalliques creuses présentant un excellent état de surface interne et externe. Ce procédé consiste à introduire le métal liquide dans un moule de coulée continue de section circulaire, à axe sensiblement vertical, dont la paroi latérale est refroidie, puis à extraire l'ébauche en cours de solidification à la partie inférieure du moule selon une trajectoire courbe de façon que, après être passée par un point bas, cette ébauche remonte progressivement jusqu'à un niveau au moins égal à celui de la surface du métal liquide dans le moule, et soit tronçonnée au-dessus de ce niveau. Dans ce procédé, la qualité de l'ébauche de tube obtenue résulte de l'action combinée de deux ensembles d'inducteurs électromagnétiques. Un premier ensemble est réparti de façon annulaire autour de l'axe du moule dans la zone de coulée du rnètal`et de début de solidification de celui-ci au contact de la paroi de ce moule. Cet ensemble est alimenté en courant alternatif à basse fréquence, de façon à provoquer une rotation du métal liquide dans le moule de façon connue de l'homme de l'art.

Un deuxième ensemble est disposé autour de l'ébauche dans la zone où celle-ci, après être passée par un point bas, atteint en remontant un niveau voisin de celui du métal liquide dans le moule. Ce deuxième ensemble d'inducteurs électromagnétiques est réparti de façon annulaire autour de l'ébauche dont la périphérie est solidifiée, mais qui comporte encore une zone liquide importante au voisinage de l'axe. Il est alimenté en courant alternatif à une fréquence beaucoup plus élevée que le premier, de façon à provoquer une rotation rapide du métal liquide, qui forme, dans la zone axiale encore liquide de l'ébauche, un puits allongé de section sensiblement parabolique. L'ébauche étant extraite de façon continue, on obtient ainsi, grâce à la rotation rapide du métal encore liquide contre la paroi interne, une solidification de ce métal sur cette paroi interne de l'ébauche de façon extrêmement régulière qui confère à celle-ci un excellent état de surface et un grain très fin.

Ce procédé, bien qu'il permette d'obtenir ainsi des ébauches creuses, présentant un très bon état de surface à l'état brut de coulée, a cependant l'inconvénient de nécessiter de courber à 180° la trajectoire de l'ébauche à la sortie du moule, puis de redresser cette trajectoire, puis de la prolonger ensuite verticalement.

On conçoit que de telles déformations successives le long de la trajectoire d'une ébauche qui comporte une paroi mince solidifiée, mais dont le coeur est liquide, nécessite un rayon de courbure élevé, qui est fonction de la section de cette ébauche, et des moyens de guidage très précis pour éviter une fissuration de la paroi. De plus, les moyens de refroidissement doivent être réglés avec une grande précision pour éviter, soit les ruptures de paroi trop mince, soit au contraire les surépaisseurs qui accroissent les contraintes auxquelles sont soumis les moyens de guidage. Par ailleurs, ce dispositif nécessite un espace vertical important au-dessous du moule. Cet espace est au moins égal à la distance verticale entre l'extrémité inférieure du moule et le point bas de la trajectoire de l'ébauche, et dépend donc de la section de celle-ci.

Dans le cas de l'exemple donné dans le FR 2 414 969, pour une ébauche cylindrique de 223 mm de diamètre, le rayon de courbure est déjà de 4 m, et pour des produits de plus forte section on pourra atteindre des rayons de 10 m ou davantage.

On a donc recherché la possibilité de réaliser un dispositif de coulée continue d'ébauches de tubes ne nécessitant pas d'espace vertical important disponible au-dessous du moule de coulée et permettant de limiter considérablement la courbure imposée à l'ébauche à sa sortie de ce moule, et tout le long de sa trajectoire ultérieure, tout en conservant au produit coulé, tant au niveau du moule de coulée qu'au niveau de l'extraction de l'ébauche de tube une symétrie par rapport aux axes de propagation des produits dans le dispositif de coulée continue.

Le DE 1226250 montre le début d'une coulée continue pour corps pleins dans lequel le moule est incliné par rapport à la verticale.

Dans ce document, la surface du métal liquide est figurée perpendiculairement à l'axe de la lingotière mais on ne trouve pas dans ce DE 1226250 la description des moyens spécifiques qui permettent d'arriver à une telle orientation de la surface du métal liquide, moyens qui doivent compenser la dissymétrie des forces s'exerçant autour de l'axe de la lingotière sur le métal liquide, forces qui ont tendance naturellement à créer une surface liquide horizontale.

Par ailleurs le EP 0008376 décrit un procédé de coulée continue à moule vertical dans lequel, par mise en œuvre de champs électromagnétiques appliqués au métal liquide en cours de solidification, on crée un écoulement turbulent dans le coeur du métal liquide, dans le but d'améliorer la structure de solidification. Un tel procédé, appliqué à une coulée continue dont le moule serait incliné par rapport à la verticale, ne peut pas générer une surface de métal liquide stable telle que décrite dans le DE 1226250.

Partant d'un dispositif de coulée selon DE 1226250 (préambule de la revendication 1), l'invention se propose de préciser les moyens mis en oeuvre pour obtenir, lors de la coulée du tube en continu, un front de métal liquide en cours de solidification qui soit symétrique par rapport à l'axe du tube, cela de manière à satisfaire les exigences d'encombrement vertical et de courbure minimum indiquées précédemment.

Le dispositif de coulée continue d'ébauches selon l'invention comprend :
un moule de coulée continue dont l'axe longitudinal est incliné par rapport à l'horizontale suivant un angle compris entre environ 30° et 60°, une ouverture d'introduction du métal liquide à l'extrémité supérieure du moule, et une ouverture d'extraction du métal partiellement solidifié à l'extrémité inférieure,

des moyens d'introduction du métal liquide dans le moule,

des moyens de refroidissement du moule, des moyens d'extraction et de guidage du métal coulé, partiellement solidifié, à partir de l'ouverture d'extraction du moule,

des moyens de refroidissement permettant d'obtenir la solidification progressive du métal coulé,

des moyens électromagnétiques d'entraînement en rotation du métal liquide dans le moule autour de l'axe dudit moule comprenant des pôles inducteurs dont les enroulements sont alimentés en courant polyphasé à basse fréquence, et disposés autour de l'axe du moule, de façon à créer un champ tournant capable d'entraîner en rotation le métal liquide, les moyens électromagnétiques comportant au moins un pôle inducteur ayant une force magnétomotrice individuelle différente de la force magnétomotrice individuelle d'un ou plusieurs autres pôles inducteurs afin de créer ainsi une dissymétrie par rapport à l'axe du moule des forces auxquelles est soumis le métal liquide, et est caractérisé en ce que la dissymétrie des forces magnétomotrices est obtenue en augmentant la force magnétomotrice individuelle produite par au moins un pôle inducteur dans la zone supérieure par rapport à l'axe du moule, par rapport à la force magnétomotrice individuelle produite par au moins un pôle inducteur dans la zone inférieure et en ce que les moyens d'extraction et de guidage de l'ébauche sont disposés à partir de l'ouverture d'extraction du moule le long d'une trajectoire courbe, à concavité tournée vers le haut, qui comporte un point bas puis remonte de façon à rejoindre un niveau correspondant sensiblement à celui du métal liquide dans le moule, la trajectoire étant alors rendue sensiblement rectiligne et formant un angle par rapport à l'horizontale compris entre 5 et 25°, la vitesse d'alimentation du moule en métal liquide, la vitesse d'extraction de l'ébauche et les conditions de refroidissement de l'ébauche le long de la trajectoire courbe qu'elle parcourt étant réglées de façon telle que lorsque l'ébauche atteint un niveau voisin de celui de la surface du métal liquide dans le moule, cette ébauche comporte une zone axiale liquide dont le diamètre est au moins égal au diamètre intérieur de l'ébauche du tube qu'on se propose de réaliser, un deuxième ensemble de moyens électromagnétiques d'entraînement en rotation du métal liquide étant disposé autour de la trajectoire montante de l'ébauche, ledit deuxième ensemble de moyens électromagnétiques d'entraînement en rotation du métal liquide comprenant des pôles inducteurs dont les enroulements sont alimentés en courant polyphasé, à fréquence nettement supérieure à celle du courant qui alimente les pôles inducteurs de l'ensemble disposé autour de l'axe du moule, de façon à créer un champ tournant capable d'entraîner en rotation le métal liquide autour de l'axe de la trajectoire montante de l'ébauche, au moins un pôle inducteur ayant une force magnétomotrice individuelle différente de la force magnétomotrice individuelle d'un ou plusieurs autres pôles inducteurs créant ainsi une dissymétrie par rapport à la trajectoire de l'ébauche, des forces auxquelles est soumis le métal liquide.

La fréquence du courant polyphasé alimentant les moyens électromagnétiques du moule de coulée est avantageusement comprise entre 4 et 12 Hz.

Les moyens d'introduction du métal liquide dans le moule comprennent une busette qui est avantageusement orientée de façon à faire un angle de environ 30 à 60° par rapport à l'axe du moule et décalée par rapport à cet axe de façon que le jet du métal liquide qui en sort frappe la surface du métal liquide en rotation en lui donnant une impulsion supplémentaire.

La fréquence du courant polyphasé alimentant le deuxième ensemble de moyens électromagnétiques peut être comprise entre 50 et 300 Hz. On pourra disposer au moins un pôle inducteur du deuxième ensemble de moyens électromagnétiques dans la zone supérieure par rapport à la trajectoire de l'ébauche de façon à produire une force magnétomotrice individuelle plus grande que la force magnétomotrice individuelle produite par au moins un pôle inducteur dans la zone inférieure.

La description et les figures ci-après, permettent de mieux comprendre de façon non limitative, les caractéristiques du dispositif et du procédé qui font l'objet de l'invention.

La figure 1 représente en coupe le dispositif suivant l'invention appliqué à la réalisation d'ébauches de tubes.
La figure 2 est une vue plus détaillée du moule de coulée représenté figure 1.
La figure 3 est une vue de l'entrée du moule de la figure 2 suivant l'axe XY.

Comme le montre la figure 1, un moule (1) de section circulaire, comporte une paroi intérieure (2), par exemple en cuivre, derrière laquelle s'étend un espace annulaire (3) dans lequel, par des moyens en soi connus, on crée une circulation d'eau destinée à refroidir la paroi (2). A l'intérieur du moule (1) sont disposés avec un décalage angulaire déterminé des inducteurs (4) alimentés par un courant à basse fréquence, par exemple comprise entre 4 et 12 Hz. Dans l'exemple représenté, les inducteurs sont disposés à l'intérieur du moule dans l'espace (3) et sont ainsi eux-mêmes refroidis par l'eau qui y circule.

Le moule est incliné de telle manière que son axe longitudinal forme avec l'horizontale un angle compris entre environ 30° et 60° ; dans le cas de la figure, cet angle est d'environ 45°.

Ce moule est alimenté en métal liquide à partir d'un répartiteur (5). Ce métal, de l'acier par exemple, se refroidit contre la paroi (2) du moule et une ébauche de section circulaire sort à la partie inférieure du moule. Cette ébauche est extraite de façon continue par l'intermédiaire de galets (9) de guidage selon un trajet courbe. L'installation comprend en outre de manière conventionnelle, des moyens de refroidissement secondaires par pulvérisation d'eau, non représentés, dans le trajet de coulée, ainsi que des moyens pour extraire l'ébauche et l'évacuer.

Les champs électromagnétiques créés par les inducteurs provoquent dans le métal liquide à l'intérieur du moule une rotation autour de l'axe longitudinal avec formation d'un ménisque (10).

L'expérience ayant montré qu'il n'est pas possible d'obtenir un ménisque stable et symétrique par rapport à l'axe en utilisant un ensemble d'inducteurs présentant des forces magnétomotrices équilibrées, à cause de l'inclinaison du moule, on a introduit, suivant l'invention, une dissymétrie dans ces forces magnétomotrices, en augmentant la force magnétomotrice individuelle créée par au moins un pôle inducteur dans la zone supérieure par rapport à l'axe du moule, par rapport à la force magnétomotrice individuelle créée par au moins un pôle inducteur dans la zone inférieure.

Pour compenser ainsi la composante transversale de la force de la pesanteur par rapport à l'axe du moule, la dissymétrie qu'il convient d'établir dans les forces magnétomotrices, dépend de nombreux facteurs : inclinaison de l'axe du moule, dimensions intérieures du moule, propriétés physiques du métal ou de l'alliage liquide qui est coulé, caractéristiques des circuits électromagnétiques utilisés, nature et fréquence des courants.

La figure 2 représente de façon plus détaillée, un moule de coulée analogue à celui de la figure 1. Ce moule en cuivre (14) comporte une double paroi à l'intérieur de laquelle un espace creux (15) est parcouru par de l'eau de refroidissement introduite en (16) et évacuée en (17). L'axe longitudinal de ce moule XY est incliné par rapport à l'horizontale suivant un angle a égal à 45°. Une busette (25) est traversée par un courant de métal liquide (26) issu d'un répartiteur non représenté. Cette busette est sensiblement verticale comme le montre la figure 2, et elle est disposée de façon que le jet de métal liquide (27) frappe la surface (24) du métal en rotation à l'intérieur du moule en un point de préférence décalé par rapport à l'axe et choisi en fonction du sens de rotation imposé au métal liquide par le champ tournant, de façon à donner à ce métal une impulsion supplémentaire. Une telle impulsion est d'autant plus efficace que le point d'impact du jet est proche de la paroi du moule. On doit cependant éviter que le métal liquide à haute température frappe le moule, ce qui risquerait de l'endommager. Dans la pratique, le point d'impact du jet frappe de préférence le métal liquide à une distance de l'axe du moule comprise entre environ la moitié et les trois quarts du rayon. Comme le montre la figure 3, le jet (27) de métal liquide frappe la surface du métal dans la zone située à gauche de l'axe et le champ tournant est établi de façon à entraîner le métal liquide dans le sens de la flèche.

On voit donc que l'impact du jet contribue effectivement à accélérer la rotation du liquide.

L'extrémité (18) du moule dans la zone située au-dessous de l'axe, est prolongée pour éviter les déversements de métal liquide à l'extérieur en cas de coupure de l'entraînement magnétique.

Comme le montrent les figures 2 et 3, 4 pôles inducteurs alimentés en courant diphasé, sont disposés dans la double paroi du moule.

Le pôle supérieur (19) fournit la force magnétomotrice la plus grande et, de plus, comme le montrent les figures, il comporte au voisinage de l'entrée du moule, un enroulement supplémentaire (20) qui accroît la force magnétomotrice dans cette zone. Le pôle inférieur (21) fournit la force magnétomotrice la plus faible, tandis que les deux pôles latéraux (22) et (23) fournissent chacun une force magnétomotrice moyenne intermédiaire entre les deux extrêmes.

Le rapport entre les valeurs maximale et minimale de la force magnétomotrice est généralement ajusté entre 2 et 10, suivant les conditions opératoires. L'ajustement de ces forces magnétomotrices est obtenu de façon connue de l'homme de l'art en faisant varier dans un ou plusieurs pôles, soit l'intensité du courant, soit le nombre de spires parcourues par le courant, soit encore le sens du courant dans une partie des spires.

Dans le cas des figures 2 et 3, pour un diamètre intérieur du moule d'environ 140 mm, et une alimentation en courant diphasé à la fréquence de 4 Hz, le rapport des forces magnétomotrices maximale et minimale est de 8.

Comme le montre la figure 1, lorsque le dispositif suivant l'invention est utilisé pour la production d'ébauches creuses, les moyens d'extraction et de guidage qui comportent des séries de galets tels que (9) sont disposés suivant une trajectoire courbe à concavité tournée vers le haut, et dont le rayon de courbure est généralement de 5 à 10 m de façon à annuler la pente de descente de l'ébauche, puis à lui faire atteindre une pente de montée constante, au voisinage du niveau moyen de la surface du métal liquide dans le moule, présentant un angle d'environ 5 à 25° par rapport à l'horizontale. La vitesse d'alimentation en métal liquide, la vitesse d'extraction et les conditions de refroidissement de l'ébauche le long de sa trajectoire, sont réglées de façon que, au moment où l'ébauche atteint un niveau correspondant à celui du métal liquide dans le moule, la section du métal encore liquide dans la zone axiale de l'ébauche, ait un diamètre voisin du diamètre intérieur de l'ébauche creuse qu'on veut obtenir. A ce niveau, comme le montre la figure 1, un deuxième ensemble de moyens électromagnétiques (11) disposé autour de la trajectoire de l'ébauche, crée un champ tournant qui provoque à l'intérieur de l'ébauche une rotation rapide du métal liquide avec formation d'une sorte de puits (12).

Pour obtenir de bons résultats, il est nécessaire d'établir à ce niveau un champ tournant beaucoup plus rapide que celui qui est établi autour du moule de coulée. Dans ce but, on utilise de préférence un courant polyphasé à fréquence comprise entre 50 et 300 Hz.

Dans le cas de cet exemple, pour une pente de montée de 15°, et dans le cas d'une ébauche d'environ 140 mm de diamètre, on a utilisé un ensemble de 3 pôles inducteurs (11) disposés autour de l'ébauche, et alimentés en courant triphasé à une fréquence de 200 Hz.

Il est également nécessaire à ce niveau, pour permettre l'obtention d'un puits de métal liquide stable et symétrique par rapport à l'axe de i'ébauche, d'introduire une dissymétrie importante entre les forces magnétomotrices produites dans la zone inférieure située au-dessous de l'axe de l'ébauche, et dans la zone supérieure située au-dessus de cet axe. Pour y parvenir, on a disposé les 3 pôles inducteurs de façon que l'un d'eux soit dans la zone inférieure, son axe étant sensiblement à la verticale de l'axe de l'ébauche, et les 2 autres pôles étant dans la zone supérieure. De plus, la force magnétomotrice individuelle du pôle inférieur a été calculée de façon à être 3 fois plus faible que celle de chacun des 2 autres pôles. Dans ces conditions, on a constaté effectivement la formation d'un puits de métal liquide dont la profondeur, mesurée parallèlement à l'axe de l'ébauche, est nettement supérieure au diamètre. Les parois liquides de ce puits, ont une section suivant un plan passant par l'axe de l'ébauche sensiblement parabolique, l'axe de la parabole étant pratiquement confondu avec celui de l'ébauche.

Le mouvement de rotation rapide du métal liquide à ce niveau, et la dissymétrie des forces magnétomotrices qui permet de compenser les effets de la pesanteur, permettent d'égaliser la surface interne de la paroi solide de l'ébauche et d'obtenir ainsi une ébauche creuse dont les parois internes présentent une grande régularité d'épaisseur et un excellent état de surface. Au-delà de l'ensemble électromagnétique (11), et après solidification complète, des moyens connus de tronçonnage (13) permettent de couper l'ébauche en tronçons de la longueur désirée. De très nombreux modes de réalisation du dispositif suivant l'invention et du procédé de mise en oeuvre de celui-ci, peuvent être envisagés.

## Revendications

1. Dispositif de coulée continue d'ébauches de tubes comprenant :
un moule (1) de coulée continue dont l'axe longitudinal est incliné par rapport à l'horizontale suivant un angle compris entre environ 30° et 60°. une ouverture d'introduction du métal liquide à l'extrémité supérieure du moule, et une ouverture d'extraction du métal partiellement solidifié à l'extrémité inférieure ;
des moyens d'introduction (5) du métal liquide dans le moule ;
des moyens de refroidissement (3) du moule ;
des moyens d'extraction et de guidage du métal coulé, partiellement solidifié, à partir de l'ouverture d'extraction du moule ;
des moyens de refroidissement permettant d'obtenir la solidification progressive du métal coulé ;
des moyens électromagnétiques (4) d'entraînement en rotation du métal liquide dans le moule autour de l'axe dudit moule comprenant des pôles inducteurs dont les enroulements sont alimentés en courant polyphasé à basse fréquence, et disposés autour de l'axe du moule, de façon à créer un champ tournant capable d'entraîner en rotation le métal liquide, les moyens électromagnétiques (4) comportant au moins un pôle inducteur (21) ayant une force magnétomotrice individuelle différente de la force magnétomotrice individuelle d'un ou plusieurs autres pôles inducteurs (22) afin de créer ainsi une dissymétrie par rapport à l'axe du moule des forces auxquelles est soumis le métal liquide, caractérisé en ce que la dissymétrie des forces magnétomotrices est obtenue en augmentant la force magnétomotrice individuelle produite par au moins un pôle inducteur (19, 20), dans la zone supérieure par rapport à l'axe du moule, par rapport à la force magnétomotrice individuelle produite par au moins un pôle inducteur (21) dans la zone inférieure et en ce que les moyens d'extraction et de guidage (9) de l'ébauche sont disposés à partir de l'ouverture d'extraction du moule le long d'une trajectoire courbe, à concavité tournée vers le haut, qui comporte un point bas puis remonte de façon à rejoindre un niveau correspondant sensiblement à celui du métal liquide dans le moule, la trajectoire étant alors rendue sensiblement rectiligne et formant un angle par rapport à l'horizontale compris entre 5 et 25°, la vitesse d'alimentation du moule en métal liquide, la vitesse d'extraction de l'ébauche et les conditions de refroidissement de l'ébauche le long de la trajectoire courbe qu'elle parcourt étant réglées de façon telle que lorsque l'ébauche atteint un niveau voisin de celui de la surface du métal liquide dans le moule, cette ébauche comporte une zone axiale liquide dont le diamètre est au moins égal au diamètre intérieur de l'ébauche du tube qu'on se propose de réaliser, un deuxième ensemble de moyens électromagnétiques (11) d'entraînement en rotation du métal liquide étant disposé autour de la trajectoire montante de l'ébauche, ledit deuxième ensemble de moyens électromagnétiques d'entraînement en rotation du métal liquide comprenant des pôles inducteurs dont les enroulements sont alimentés en courant polyphasé, à fréquence nettement supérieure à celle du courant qui alimente les pôles inducteurs de l'ensemble disposé autour de l'axe du moule, de façon à créer un champ tournant capable d'entraîner en rotation le métal liquide autour de l'axe de la trajectoire montante de l'ébauche, au moins un pôle inducteur ayant une force magnétomotrice individuelle différente de la force magnétomotrice individuelle d'un ou plusieurs autres pôles inducteurs créant ainsi une dissymétrie par rapport à la trajectoire de l'ébauche, des forces auxquelles est soumis le métal liquide.

2. Dispositif suivant revendication 1, caractérisé en ce que la fréquence du courant polyphasé alimentant les moyens électromagnétiques du moule de coulée est comprise entre 4 et 12 Hz.

3. Dispositif selon revendication 1 ou 2, caractérisé en ce que les moyens d'introduction (5) du métal liquide dans le moule comprennent une busette (25) orientée de façon à faire un angle d'environ 30° à 60° par rapport à l'axe du moule et décalée par rapport à cet axe, de façon que le jet du métal liquide (27) qui en sort frappe la surface du métal liquide en rotation en lui donnant une impulsion supplémentaire.

4. Dispositif selon l'une des revendications 1 à 3, caractérisé en ce que la fréquence du courant polyphasé alimentant le deuxième ensemble de moyens électromagnétiques est comprise entre 50 et 300 Hz.

5. Dispositif selon l'une des revendications 1 à 4, caractérisé en ce que au moins un pôle inducteur du deuxième ensemble de moyens électromagnétiques, disposé dans la zone supérieure par rapport à la trajectoire de l'ébauche, produit une force magnétomotrice individuelle plus grande que la force magnétomotrice individuelle produite par au moins un pôle inducteur dans la zone inférieure.

## Claims

1. A device for the continuous casting of tube blanks comprising :
a continuous casting mould (1), the longitudinal axis of which is inclined to the horizontal by an angle of from 30 to 60°, an opening for the introduction of the molten metal at the upper end of the mould and an opening for the extraction of the partially solidified metal at the lower end ;
means (5) for the introduction of the molten metal into the mould ;
mould cooling means (3) ;
means for the extraction and guidance of the partially solidified cast metal from the opening for extraction from the mould ;
cooling means permitting the gradual solidification of the cast metal ;
electromagnetic means (4) for setting the molten metal in the mould into rotation about the axis of the said mould, comprising inductor poles, the windings of which are supplied with low frequency polyphase current and arranged round the axis of the mould so as to create a revolving field capable of setting the molten metal into rotation, electromagnetic means (4) comprising at least one inductor pole (21) having an individual magnetomotive force which is different from the individual magnetomotive force of one or more other inductor poles (22), thus creating dissymmetry, relative to the axis of the mould, of the forces to which the molten metal is subjected, characterised in that the dissymmetry of the magnetomotive forces is produced by increasing the individual magnetomotive force produced by at least one inductor pole (19, 20) in the upper zone relative to the axis of the mould, relative to the individual magnetomotive force produced by at least one inductor pole (21) in the lower zone, and in that the means (9) for the extraction and guidance of the blank are arranged from the mould extraction opening along a curved path, with its concavity turned upwards, which has a low point and then rises so as to meet a level corresponding approximately to that of the molten metal in the mould, the path thus being substantially rectilinear and forming an angle with the horizontal of from 5 to 25°, the speed at which the mould is supplied with molten metal, the speed of extraction of the blank and the conditions for cooling the blank along the curved path along which it travels being adjusted in such a manner that when the blank reaches a level close to that of the surface of the molten metal in the mould, this blank has an axial liquid zone, the diameter of which is at least equal to the inner diameter of the blank of the tube to be made, a second group of electromagnetic means (11) for setting the molten metal into rotation being arranged around the rising path of the blank, the said second group of electromagnetic means for setting the molten metal into rotation comprising inductor poles, the windings of which are supplied with polyphase current at a frequency which is substantially higher to that of the current supplying the inductor poles of the group arranged round the axis of the mould so as to create a revolving field capable of setting the molten metal into rotation around the axis of the rising path of the blank, at least one inductor pole having an individual magnetomotive force which is different from the individual magnetomotive force of one or more other inductor poles, thus creating dissymmetry, relative to the path of the blank, of the forces to which the molten metal is subjected.

2. A device according to claim 1, characterised in that the frequency of the polyphase current supplying the electromagnetic means of the casting mould is from 4 to 12 Hz.

3. A device according to claim 1 or claim 2, characterised in that the means (5) for the introduction of the molten metal into the mould comprise a nozzle (25), oriented so that it forms an angle of from about 30 to 60° relative to the axis of the mould and offset relative to this axis so that the jet of molten metal (27), issuing therefrom, strikes the surface of the revolving molten metal, thereby giving it a supplementary thrust.

4. A device according to one of claims 1 to 3, characterised in that the frequency of the polyphase current supplying the second group of electromagnetic means is from 50 to 300 Hz.

5. A device according to one of claims 1 to 4, characterised in that at least one inductor pole of the second group of electromagnetic means, arranged in the upper zone relative to the path of the blank, produces an individual magnetomotive force produced by at least one inductor pole in the lower zone.

## Patentansprüche

1. Vorrichtung zum Stranggießen von Rohrrohlingen mit
einer Stranggußform (1), deren Längsachse gegenüber der waagrechten um einen Winkel von ungefähr 30° bis 60° geneigt ist, einer Einführöffnung für flüssiges Metall am oberen Ende der Form und einer Herausziehöffnung für teilweise erstarrtes Metall am unteren Ende, Mitteln (5) zum Einführen des flüssigen Metalls in die Form,
Mitteln (3) zum Kühlen der Form,
Mitteln zum Herausziehen und Führen des teilweise erstarrten gegossenen Metalls ausgehend von der Herausziehöffnung der Form,
Kühlmitteln, die die fortschreitende Erstarrung des gegossenen Metalls ermöglichen,
elektromagnetischen Mitteln (4) für den drehenden Antrieb der flüssigen Metalls in der Form um die Achse der Form, die Induktionspole aufweisen, deren Wicklungen mit mehrphasigem Strom niedriger Frequenz gespeist werden und die derart um die Achse der Form angeordnet sind, daß sie ein Drehfeld erzeugen, das das flüssige Metall drehend antreiben kann, wobei die elektromagnetischen Mittel (4) wenigstens einen Induktionspol (21) aufweisen, dessen individuelle magnetomotorische Kraft sich von der individuellen magnetomotorischen Kraft eines oder mehrerer anderer Induktionspole (22) unterscheidet, um so eine Asymmetrie der Kräfte, denen das flüssige Metall ausgesetzt ist, gegenüber der Achse der Form zu ermöglichen, dadurch gekennzeichnet, daß die Asymmetrie der magnetomotorischen Kräfte erzielt wird durch Erhöhen der individuellen magnetomotorischen Kraft, die durch wenigstens einen Induktionspol (19, 20) in der bezüglich der Achse der Form oberen Zone erzeugt wird, gegenüber der individuellen magnetomotorischen Kraft, die durch wenigstens einen Induktionspol (21) in der unteren Zone erzeugt wird, und daß Mittel (9) zum Herausziehen und Führen des Rohlings ausgehend von der herausziehöffnung der Form längs einer gekrümmten Bahn mit nach oben gewandter Konkavität angeordnet sind, die einen tiefen Punkt aufweist und dann so ansteigt, daß sie ein Niveau erreicht, das im wesentlichen demjenigen des flüssigen Metalls in der Form entspricht, wobei die Bahn dann im wesentlichen gerade gemacht wird und gegenüber der Waagrechten einen Winkel von 5 bis 25° einschließt, wobei die Geschwindigkeit der Speisung der Form mit flüssigem Metall, die Herausziehgeschwindigkeit des Rohrrohlings und die Kühlbedingungen des Rohlings längs der von ihm durchlaufenen Bahn so geregelt werden, daß, wenn der Rohling ein Niveau erreicht, das demjenigen der Oberfläche des flüssigen Metalls in der Form nahekommt, dieser Rohling eine axiale flüssige Zone aufweist, deren Durchmesser wenigstens gleich dem innendurchmesser des Rohlings des herzustellenden Rohrs ist, wobei eine zweite Anordnung von elektromagnetischen Mitteln (11) für den drehenden Antrieb des flüssigen Metalls um die ansteigende Bahn des Rohlings angeordnet ist, wobei die zweite Anordnung von elektromagnetischen Mitteln für den drehenden Antrieb des flüssigen Metalls Induktionspole auf weist, deren Wicklungen mit mehrphasigem Strom gespeist werden, dessen Frequenz deutlich über derjenigen des Stroms liegt, der die Induktionspole der um die Achse der Form angeordneten Anordnung speist, so daß ein Drehfeld erzeugt wird. das das flüssige Metall um die Achse der ansteigenden Bahn des Rohlings drehend antreiben kann, wobei wenigstens ein Induktionspol eine individuelle magnetomotorische Kraft hat, die sich von der individuellen magnetomorischen Kraft eines oder mehrerer anderer Induktionspole unterscheidet, wodurch eine Asymmetrie gegenüber der Bahn des Rohlings und Kräfte erzeugt werden, denen das flüssige Metall ausgesetzt ist.

2. Vorrichtung nach Anspruch 1, dadurch gekennzeichnet, daß die Frequenz des die elektromagnetischen Mittel der Gießform speisenden mehrphasigen Stroms 4 bis 12 Hz beträgt.

3. Vorrichtung nach Anspruch 1 oder 2, dadurch gekennzeichnet, daß die Mittel (5) zum Einführen des flüssigen Metalls in die Form ein Gießrohr (25) aufweisen, das derart ausgerichtet ist, daß es mit der Achse der Form einen Winkel von ungefähr 30° bis 60° einschließt und gegenüber dieser Achse versetzt ist, so daß der daraus austretende Strahl (27) des flüssigen Metalls auf die Oberfläche des rotierenden flüssigen Metalls auftrifft und ihm einen zusätzlichen Impuls erteilt.

4. Vorrichtung nach einem der Ansprüche 1 bis 3, dadurch gekennzeichnet, daß die Frequenz des die zweite Anordnung von elektromagnetischen Mitteln speisenden mehrphasigen Stroms 50 bis 300 Hz beträgt.

5. Vorrichtung nach einem der Ansprüche 1 bis 4, dadurch gekennzeichnet, daß wenigstens ein Induktionspol der zweiten Anordnung von elektromagnetischen Mitteln, der gegenüber der Bahn des Rohlings in der oberen Zone angeordnet ist, eine größere individuelle magnetomotorische Kraft als die individuelle magnetomotorische Kraft erzeugt, die durch wenigstens einen Induktionspol in der unteren Zone erzeugt wird.
